# EUROPÄISCHE PATENTSCHRIFT

(11) **EP 2 553 216 B1**
(45) Veröffentlichungstag und Bekanntmachung des Hinweises auf die Patenterteilung: **15.01.2014**
(21) Anmeldenummer: 10715683.8
(22) Anmeldetag: 31.03.2010
(51) Int. Cl.: E21B 43/08

(54) **VERSCHLEISSBESTÄNDIGE TRENNVORRICHTUNG ZUR ABTRENNUNG VON SAND- UND GESTEINSPARTIKELN**
WEAR-RESISTANT SEPARATOR FOR SEPARATING SAND AND ROCK PARTICLES
DISPOSITIF DE SÉPARATION RÉSISTANT À L'USURE POUR LA SÉPARATION DE PARTICULES DE SABLE ET DE PARTICULES DE ROCHE

(43) Veröffentlichungstag der Anmeldung: 06.02.2013
(73) Patentinhaber: Esk Ceramics GmbH&Co. Kg, 84737 Kempten (DE); Maersk Olie & Gas A/S, 1263 Copenhagen K (DK)
(72) Erfinder: WILDHACK, Stefanie, 87437 Kempten (DE); KAYSER, Armin, 87474 Buchenberg (DE); JOLY, Samuel, 87471 Durach (DE); MÜSSIG, Siegfried, 31542 Bad Nenndorf (DE); WAHRMANN, Klaus, 45549 Sprockhövel (DE); PÖHLING, Fabian, 44869 Bochum (DE)
(74) Vertreter: Merkle, Gebhard
(86) Internationale Anmeldenummer: PCT/EP2010/002080
(87) Internationale Veröffentlichungsnummer: WO 2011/120539

(56) Entgegenhaltungen:
- WO-A1-99/06669
- DE-A1- 2 016 383
- DE-A1- 3 913 986
- DE-A1- 3 920 098
- US-A- 2 049 336
- US-A- 3 009 519
- US-A- 4 752 394
- US-A- 5 249 626
- US-B1- 6 382 318

## Beschreibung

### Gebiet der Erfindung

Die Erfindung betrifft eine neuartige Trennvorrichtung mit verbessertem Erosions- und Abrasionswiderstand, welche sich als integraler Bestandteil einer Förderungsausrüstung zum Einsatz bei der Förderung von Öl-, Wasser- und Gasgemischen oder deren Einzelkomponenten aus Tiefbohrungen eignet, mit deren Hilfe Feststoffe, wie Sand- und Gesteinspartikel von den zu fördernden Flüssigkeiten und Gasen abgetrennt werden können. Die Trennvorrichtung dient insbesondere dazu, den erosiven und abrasiven Abtrag der Förderausrüstung durch Sand- und Gesteinspartikel zu verhindern. Gleichzeitig ist die Trennvorrichtung korrosionsbeständig gegenüber Behandlungsflüssigkeiten.

### Hintergrund der Erfindung

Bei der Förderung von Flüssigkeiten und Gasen, wie Erdöl und Erdgas aus Tiefbohrungen besteht oftmals das Problem, dass Sandzuflüsse aus den Öl- und Gaslagerstätten die Förderung erschweren. Dies ist insbesondere dann der Fall, wenn die Kohlenwasserstoffproduktion aus nicht konsolidierten Formationen von Öl- und Gaslagerstätten erfolgt oder wenn mit zunehmender Lebensdauer der Lagerstätten die Fliessraten und damit die Verwässerung der Kohlenwasserstoffproduktion zunehmen und der Sandzufluss ausgelöst wird, so dass Lagerstättenpartikel in zunehmendem Masse mitgefördert werden.

Zur Bekämpfung von Sandzuflüssen aus den Lagerstätten werden spezielle Filterausrüstungen eingesetzt, wie beispielsweise Schlitzfilter oder Filter mit metallischen Drahtwicklungen, die in der Regel aus Stahlwerkstoffen bestehen und den Nachteil haben, dass sie aufgrund der hohen Fliesskräfte nicht lange ihre Aufgabe zur Abscheidung der Sande erfüllen können, da sie schnell erodieren. Die Abhilfe ist der regelmäßige Austausch der Sandfilterreinrichtung, die bei einer Überholung der Bohrung, bei einem sogenannten "Workover", durchgeführt wird.

### Stand der Technik

Üblicherweise werden für diese Aufgabe metallische Drahtgewebe, metallische Drahtgitter oder metallische Drahtwicklungen verwendet. Eine Lösung mit Drahtgewebe ist in der US 5,624,560 beschrieben. Diese Lösungen mit Drahtgeweben oder Drahtgittern werden noch von einer metallischen Stützstruktur, wie einem perforierten Rohr, getragen, um mechanisch stabil zu bleiben.

In der US 5,890,533 ist eine Lösung mit einer Drahtwicklung beschrieben, wobei mehrere Filtereinheiten mit metallischen Drahtwicklungen über Verbindungselemente mit Schraubgewinden miteinander verbunden sein können.

In der US 5,515,915 ist eine Lösung mit Drahtwicklung auf einem perforierten Rohr beschrieben, bei der zur Abstützung der Drahtwicklung zwischen dem inneren perforierten Rohr und der Drahtwicklung noch Abstands- und Stützstäbe angebracht sind. Zwischen dem perforierten Rohr und der Drahtwicklung ist außerdem noch zusätzlich eine Filterkiespackung (gravel pack) eingebracht. Diese Filterkiespackung dient als sekundärer Filter.

Ein wesentlicher Nachteil dieser Konstruktionen mit metallischen Drahtgeweben, Drahtgittern oder Drahtwicklungen ist ihre geringe Beständigkeit gegenüber Verschleiß. Aufgrund der abrasiven bzw. erosiven Wirkung der mit hoher Fließgeschwindigkeit einfließenden Sandund Gesteinspartikel werden die Filter zerstört und die Förderrohre beschädigt. Gleichzeitig nimmt die Produktivität der Förderung ab, da nunmehr der Sand nicht mehr effektiv ausgefiltert sondern mit dem Fördermedium weitertransportiert wird. Ein weiteres Problem ist der durch den Einsatz von Behandlungsflüssigkeiten auftretende korrosive Verschleiß an den Filtern und Förderrohren. Dieser korrosive Verschleiß verstärkt wiederum den abrasiven Verschleiß. Behandlungsflüssigkeiten, wie beispielsweise Säuren, Laugen, Wasser oder Heißdampf, werden zur Reinigung der Trennvorrichtung eingesetzt und zur Stimulation des Bohrlochs.

Es ist erforderlich, die Beständigkeit der Bohrlochausrüstung gegen abrasiven bzw. erosiven Verschleiß zu verbessern sowie sicherzustellen, dass sie korrosiv nicht angegriffen wird.

In der US2004/0050217 A1 und WO2008/080402 A1 sind Lösungen beschrieben, bei denen anstelle der metallischen Spaltsiebe Trennvorrichtungen aus porösen permeablen Werkstoffen eingesetzt werden. Die porösen Filterwerkstoffe der US2004/0050217 A1 können metallisch, keramisch oder organisch sein, in der WO2008/080402 A1 werden poröse keramische Werkstoffe eingesetzt.

Ein Problem der in diesen beiden Schriften beschriebenen Lösungen ist, dass Filter aus porösen keramischen Werkstoffen aufgrund ihrer geringen Bruchzähigkeiten zum Bruch durch Biegebelastung neigen. Die Biegebruchbelastbarkeit liegt in der Regel bei deutlich weniger als 30% derjenigen des entsprechenden dichten Werkstoffs und ist daher für die mechanischen Belastungen bei den Einsatzbedingungen in Gesteinsbohrungen nicht ausreichend.

Ein weiteres Problem ist, dass die Abrasionsbeständigkeit von porösen keramischen Werkstoffen deutlich geringer ist als die von dichten keramischen Werkstoffen.

Eine weitere Lösung mit einer Trennvorrichtung aus porösen Werkstoffen ist in der WO2004/099560 A1 beschrieben, die ebenfalls die oben beschriebenen Nachteile aufweist. In einer weiteren Ausführungsform (Seite 7, Zeile 24 - Seite 8, Zeile 2 und Anspruch 20) sieht die WO2004/099560 A1 vor, einen konventionellen Sandfilter außen zusätzlich durch eine Manschette aus erosionsbeständigen, dichten Ringen zu schützen, die an ihren oberen und unteren Oberflächen zusätzlich Rippen oder Grübchen haben. An den aufeinandergestapelten Ringen bildet sich ein gewundener Flüssigkeitskanal aus, an dessen Wänden sich die Energie des durchströmenden Mediums durch Aufprall verringert, so dass der Verschleiß des darunter liegenden, konventionellen Sandfilters reduziert wird. Vorzugsweise sind die Ringe aus Carbiden oder Nitriden wie Siliziumcarbid oder Wolframcarbid gebildet. Nachteilig bei dieser Lösung ist, dass der verbesserte Verschleißschutz mit einer Energiedissipation des strömenden Mediums einhergeht; die äußere Manschette wirkt nicht als Filter sondern als Strömungswiderstand, der die Förderleistung verschlechtert. Es wird nicht offenbart, wie die Manschette auf dem Förderrohr befestigt wird.

In der US 5,249,626 wird ein zylindrischer Siebfilter vorgestellt, der eine Vielzahl von gestapelten, ringförmigen Filtersegmenten beinhaltet. Der Ringstapel wird durch mehrere Gewindestäbe mit Gewindemuttern oder auch Doppelmuttern aus Edelstahl jeweils am oberen und unteren Ende zusammengehalten. Die Trennung der Partikel erfolgt am variablen Ringspalt, der zwischen gegenüberliegenden Filtersegmenten ausgebildet ist. Die Ringe sind aus Kunststoff, bevorzugt aus glasverstärktem Polypropylen (Spalte 4, Z. 50-54). Die Gewindestäbe werden durch dafür vorgesehene Öffnungen in den Ringen geführt (Spalte 4, Z. 31-33). Diese Lösung lässt sich aus Keramiken nicht realisieren. Die Querschnittsübergänge sind kantig; die Filtersegmente haben ein typisches Kunststoff-Design. Die mittigen Durchführungen für die Gewindestäbe würden keramische Elemente schwächen und die Belastbarkeit verringern. Die Abstandshalter sind flächig ausgebildet, Biegespannungen können so nicht ausgeglichen werden. Weitere Nachteile des in der US 5,249,626 beschriebenen Siebfilters aus glasverstärktem Polypropylen sind dessen unzureichende Erosions- / Abrasionsbeständigkeit sowie ungenügende Korrosionsbeständigkeit.

In der WO99/06669 ist eine weitere Lösung mit spiralförmig gewundener metallischer Drahtwicklung beschrieben. Außerdem werden für eine zweite Ausführungsform (Seite 3, Zeilen 8-14 und Seite 10, Zeilen 8-19) Ringe aus dem V-förmigen Draht durch Schweißen geformt. Diese Ringe werden dann über Abstandshalter mit oberen und unteren Flächen miteinander verbunden, wobei die Abstandshalter mit ihrer oberen Fläche an den oberen Drahtring und mit ihrer unteren Fläche an den unteren Drahtring über Schweißen fest verbunden werden, so dass eine mechanisch feste und starre Struktur erhalten wird. Für diese Konstruktion wird die Möglichkeit erwähnt, hierfür auch Keramik einzusetzen. Die starre Ausführung mit den fest verbundenen flächigen Abstandshaltern würde jedoch bei Keramik dazu führen, dass auftretende Zug- und Biegespannungen nicht aufgenommen werden können, was zu einer erheblichen Bruchgefahr und zu möglicher vollständiger Zerstörung des Sandfilters führen würde. Zudem wäre die Fertigung einer solchen Konstruktion aus Keramik sehr aufwändig.

### Aufgabe der Erfindung

Der Erfindung liegt die Aufgabe zugrunde, unter Überwindung der Nachteile des Standes der Technik eine Trennvorrichtung zur Abtrennung von Sand- und Gesteinspartikeln bei der Förderung von Flüssigkeiten oder Gasen aus Gesteinsbohrungen zur Verfügung zu stellen, die eine bessere Verschleiß- bzw. Abrasionsbeständigkeit und eine geringere Bruchneigung als die im Stand der Technik bekannten Trennvorrichtungen aufweist, und die zudem korrosionsbeständig gegenüber Behandlungsflüssigkeiten ist, und die den bei der Förderung auftretenden Belastungen standhalten kann, eine längere Lebensdauer aufweist und mit deren Hilfe höhere Förderraten erzielt werden können. Die Trennvorrichtung soll sich darüber hinaus als integraler Bestandteil einer Förderausrüstung zur Förderung von Flüssigkeiten oder Gasen aus Tiefbohrungen eignen.

### Zusammenfassung der Erfindung

Die vorstehende Aufgabe wird erfindungsgemäß gelöst durch eine Trennvorrichtung gemäß Anspruch 1 sowie deren Verwendung gemäß Anspruch 27. Vorteilhafte und besonders zweckmäßige Ausgestaltungen des Anmeldungsgegenstandes sind in den Unteransprüchen angegeben.

Gegenstand der Erfindung ist somit eine Trennvorrichtung zur Abtrennung von Sand- und Gesteinspartikeln, welche sich als integraler Bestanteil einer Förderausrüstung zur Förderung von Flüssigkeiten oder Gasen aus Tiefbohrungen eignet, wobei die Trennvorrichtung mindestens ein keramisches Filtermodul umfasst, wobei das Filtermodul umfasst
a) einen Ringstapel aus sprödharten ringförmigen Scheiben, deren Oberseite mindestens drei über den Kreisumfang der Scheiben gleichmäßig verteilte Erhebungen aufweist, wobei die Scheiben so gestapelt und verspannt sind, dass zwischen den einzelnen Scheiben jeweils ein Trennspalt zur Abtrennung von Sand- und Gesteinspartikeln vorhanden ist,
b) ein Ankopplungselement am oberen Ende und ein Ankopplungselement am unteren Ende des Ringstapels,
c) eine Spannvorrichtung zur axialen Verspannung des Ringstapels,
d) einen Außenkäfig zum mechanischen Schutz des Filtermoduls,
e) ein Kupplungselement am oberen Ende und ein Kupplungselement am unteren Ende des Filtermodul zur Verbindung des Filtermoduls mit weiteren Komponenten der Förderausrüstung.

Gegenstand der Erfindung ist ebenso die Verwendung der erfindungsgemäßen Trennvorrichtung zur Abtrennung von Sand- und Gesteinspartikeln bei einem Verfahren zur Förderung von Flüssigkeiten oder Gasen aus Gesteins- oder Tiefbohrungen.

Die ringförmigen Scheiben der erfindungsgemäßen Trennvorrichtung sind so gestapelt und verspannt, dass sie axial fixiert sind und sich zwischen den einzelnen Scheiben jeweils ein definierter Trennspalt zur Abtrennung von Sand- und Gesteinspartikeln ausbildet. In radialer und tangentialer Richtung sind die Ringe jedoch in einem bestimmten Maß gegeneinander beweglich, wodurch ein Spannungsaufbau im Ringstapel durch äußere Belastungen wie Biegung wirkungsvoll reduziert wird.

Der Ringstapel ist über die Spannvorrichtung lediglich in sich selbst fixiert, das Sandfiltermodul benötigt keine zusätzliche mechanische Stütze. Es ist beispielsweise nicht auf einem inneren Förderrohr befestigt, das das Eigengewicht von Ringstapel und Spannvorrichtung und gegebenenfalls weiteren Kupplungselementen, Zwischenmodulen und / oder der Filtermodulspitze trägt.

In einer bevorzugten Ausführungsform umfasst die Trennvorrichtung weiterhin eine oder mehrere Schutzummantelungen zum Schutz der Zwischenmodule und der Kupplungselemente.

Die aus sprödharten Ringelementen aufgebaute erfindungsgemäße Trennvorrichtung ist abrasions- und korrosionsbeständiger als konventionelle Sandbekämfpfungseinrichtungen. Sie weist daher gegenüber den Sandfiltern des Stands der Technik eine höhere Lebensdauer auf. Die erfindungsgemäße Trennvorrichtung muss daher im Gegensatz zu den Sandfiltern des Stands der Technik nicht in regelmäßigen Abständen ausgetauscht werden, so dass die Intervalle, bis eine bestehende Bohrung überholt werden muss (Workover), deutlich länger werden.

Aufgrund der gegenüber den Filtern des Stands der Technik effektiveren Filtration, d.h. der besseren Sandabtrennung, können höhere Förderraten erzielt werden.

Die vorliegende Erfindung erlaubt durch die keramikgerechte konstruktive Lösung die günstigen Werkstoffeigenschaften der keramischen Werkstoffe, insbesondere ihre Abrasionsbeständigkeit und ihren hohen Verformungswiderstand, für die abrasiv hochbelasteten Sandfilter zu nutzen. Die für diese Werkstoffklasse ungünstigen Belastungen, insbesondere Punkt-, Biege-, Zug- und Schlaglasten werden durch die erfindungsgemäße Lösung konstruktiv vermieden.

Aufgrund des hohen Widerstands der sprödharten Ringscheiben gegen Verformung müssen die Ringscheiben im Gegensatz zum Stand der Technik (wie beispielsweise in der US 5,515,915) nicht durch Abstands- und Stützstäbe auf einem Innenrohr abgestützt werden, um ihre Stabilität im Stapel und zueinander zu erhöhen. Sie können freistehend aufgebaut sein.

Sobald die Ringscheiben axial verspannt sind, bilden sie einen sehr stabilen Trennspalt aus, der eine geringe Toleranzbreite aufweist, die lediglich durch die Fertigungstoleranz der Ringe und nicht durch Materialverformbarkeit bedingt ist. Die Toleranzen der Trennspaltweiten halten dabei die Standard-API-Richtlinien (American Petroleum Institute) ein und können diese Standards sogar noch übertreffen.

Der hohe Widerstand gegen mechanische Verformung, beispielsweise hervorgerufen durch einfallende Sandschichten, verhindert dass sich die Trennspalte verändern. Im Gegensatz zu den Sandfiltern des Stands der Technik aus Drahtgeweben und Drahtwicklungen wird das Verstopfen der Trennspalte unterbunden.

Auch bei schlagartiger Sandeinströmung verformen die sprödharten Ringscheiben nicht, die eingestellte Trennspaltweite bleibt beibehalten.

Bei metallischen Filtergeweben gemäß Stand der Technik sind mehrlagige Filtergewebe üblich und notwendig zum Schutz des Feinfilters. Durch die mehrlagige Gewebeanordnung erhöht sich jedoch der Durchströmungswiderstand. Mehrlagige Gewebe neigen auch zur Verstopfung durch Ablagerung von Sanden in den Hohlräumen, und somit zu weiter erhöhtem Durchströmungswiderstand. Im Gegensatz hierzu können die erfindungsgemäßen keramischen Sandfiltermodule aufgrund der guten Abrasionsbeständigkeit und dem hohen Verformungswiderstand des sprödharten Ringstapels einlagig ausgeführt und direkt mit dem Förderstrom beaufschlagt werden. Auch eine zusätzlich eingebrachte Filterkiespackung (Gravel pack) zwischen Filter und Innenrohr als sekundärer Filter ist bei den erfindungsgemäßen keramischen Sandfiltermodulen nicht notwendig. Stattdessen können sich die abzutrennenden Sand- und Gesteinspartikel an der äußeren Umfangsfläche der stabilen, sprödharten Ringscheiben als sekundärer Filterkuchen aufbauen. Dessen Stabilität wird durch die erfindungsgemäße Trennvorrichtung begünstigt, was zu einer Erhöhung der Bohrlochintegrität führt.

Die Abtrennung der Partikel ist in direkter An- und Durchströmung gewährleistet, ohne dass die Strömung negativ durch Umlenkung oder Energiedissipation beeinflusst wird. Der Druckverlust der erfindungsgemäßen Trennvorrichtung ist vernachlässigbar gering und die erfindungsgemäße Trennvorrichtung wird laminar durchströmt.

Ein weiterer Vorteil ist, dass die erfindungsgemäße Trennvorrichtung keine mechanische Stütze benötigt wie die Kunststoff-Filtersegmente in der US 5,249,626 oder die metallischen Drahtgitter der US 5,624,560. Der erfindungsgemäße Ringstapel ist über die Spannvorrichtung lediglich in sich selbst fixiert und wird nicht durch ein inneres Förderrohr unterstützt oder getragen. Da das innere Förderohr entfällt, wird somit auch der im Innern vorhandene freie Förderquerschnitt und damit die Förderrate erhöht.

Die federnde Lagerung des Ringstapels ermöglicht, dass Biegungen aufgenommen und unterschiedliche thermische Ausdehnungen der verschiedenen Materialien ausgeglichen werden können.

Die Ringe sind so gestapelt und verspannt, dass sie in radialer und tangentialer Richtung in einem bestimmten Maß gegeneinander beweglich sind, wodurch ein Spannungsaufbau im Ringstapel durch äußere Belastungen wie Biegung wirkungsvoll reduziert wird.

Über die Kupplungselemente können konventionelle Zwischenmodule genutzt werden. Die Sandfiltermodule können mit konventioneller Anschlusstechnik an bestehenden Förderaggregaten befestigt werden. Dies gilt sowohl für die Befestigung am Ende des Fördergestänges als auch für ein nachträgliches Einschieben der Filtermodule und Abhängen auf einem Landenippel.

Die einzelnen Sandfiltermodule können über die Kupplungselemente und Zwischenmodule zu beliebig langen Filtersystemen verbunden werden.

Die erfindungsgemäße Trennvorrichtung ist unter jeder Bohrlochablenkung einsetzbar, sowohl im horizontalen als auch im vertikalen Bohrloch und auch unter jeder anderen Bohrlochneigung, beispielsweise unter einer Bohrlochneigung von 60°. Dies ist ein Vorteil gegenüber den herkömmlich eingesetzten metallischen Drahtgittern.

Um den Einsatz der erfindungsgemäßen abrasionsbeständigen und damit langlebigen Sandfiltermodule durch diese abrasive Beschädigung bzw. Zerstörung einer handelsüblichen Filtermodulspitze nicht vorzeitig zu beenden, umfasst die erfindungsgemäße Trennvorrichtung vorzugsweise Filtermodulspitzen mit erhöhtem Abrasionsschutz.

### Kurze Beschreibung der Zeichnungen

Die Erfindung wird anhand der Zeichnungen näher erläutert. Hierbei zeigen
**Figur 1** schematisch die Gesamtansicht einer erfindungsgemäßen Trennvorrichtung einschließlich einer Filtermodulspitze;
**Figuren 2** **a - 2 d** verschiedene Ansichten einer erfindungsgemäßen ringförmigen Scheibe gemäß einer ersten Ausführungsform;
**Figuren 3** **a - 3 d** verschiedene Ansichten einer erfindungsgemäßen ringförmigen Scheibe gemäß einer zweiten Ausführungsform;
**Figuren 4** **a - 4 c** schematisch verschiedene Ansichten eines Ringstapels mit Ankopplungselementen gemäß einer ersten Ausführungsform;
**Figuren 5** **a - 5 c** schematisch verschiedene Ansichten eines Ringstapels mit Ankopplungselementen gemäß einer zweiten Ausführungsform;
**Figur 6** eine Querschnittsansicht einer erfindungsgemäßen Trennvorrichtung gemäß einer ersten Ausführungsform;
**Figur 7** eine Querschnittsansicht einer erfindungsgemäße Trennvorrichtung gemäß einer zweiten Ausführungsform;
**Figuren 8** **a - 8 c** Detail-Querschnittsansichten der Trennvorrichtung gemäß Figur 6;
**Figuren 9** **a - 9 c** Detail-Querschnittsansichten der Trennvorrichtung gemäß Figur 7; und
**Figur 10** eine Querschnittsansicht einer erfindungsgemäß bevorzugten Filtermodulspitze.

### Detaillierte Beschreibung der Erfindung

Bevorzugte Ausführungsformen und Einzelheiten der erfindungsgemäßen Trennvorrichtung zur Abtrennung von Sand- und Gesteinspartikeln werden nachfolgend mit Bezug auf die Zeichnungen näher erläutert.

Figur 1 zeigt die Gesamtansicht einer erfindungsgemäßen Trennvorrichtung, die sich modular aus mindestens einem keramischen Filtermodul 1 (nachfolgend auch als "Sandfiltermodul" bezeichnet) zusammensetzt.

Entsprechend der Bohrlochgegebenheiten kann die Trennvorrichtung durch den modularen Aufbau beliebig erweitert werden. Üblicherweise umfasst die Trennvorrichtung am unteren Ende des untersten Sandfiltermoduls und somit am Ende des Bohrstrangs eine Filtermodulspitze 2. Die keramischen Sandfiltermodule übernehmen dabei die Sandabtrennung bzw. Sandbekämpfung.

Die Sandfiltermodule können auch über Zwischenmodule 3 mit weiteren Sandfiltermodulen verbunden werden. Die Zwischenmodule können diverse Aufgaben wahrnehmen, beispielsweise die Gewährleistung einer ausreichenden Biegung beim Einbringen der Trennvorrichtung ins Bohrloch, die Zentrierung der Trennvorrichtung im Bohrlochfutterrohr oder die Befestigung / Verankerung der Trennvorrichtung am Förderrohr oder am Bohrlochfutterrohr. Es können auch Aktivelemente als Zwischenmodule eingesetzt werden, mittels derer ein Rückspülen oder Freistoßen zugesetzter Filterelemente realisiert wird.

Die erfindungsgemäße Trennvorrichtung kann sowohl bei der Neuausrüstung von sandführenden Bohrungen als auch bei der Überholung der Bohrung (Workover) in das Fördersystem eingebaut werden, des weiteren kann sie auch bei einer bestehenden Bohrung durch das Innere des Förderrohres eingeführt und an den Landenippeln des Bohrlochfutterrohres verankert werden. Je nach Einsatz-Variante unterscheiden sich die Zwischenmodule sowie die geometrischen Daten der keramischen Sandfiltermodule, die Konstruktionsprinzipien können jedoch beibehalten werden.

Im Weiteren werden verschiedene Ausführungsformen der erfindungsgemäßen Sandfiltermodule beschrieben, wobei die keramischen Sandfiltermodule immer folgende werkstoffgerecht konstruierte, aufeinander abgestimmte Grundelemente umfassen:
- einen Ringstapel 6 (s. Figuren 4 und 5) aus sprödharten ringförmigen Scheiben 7 (s. Figuren 2 und 3), deren Oberseite 16 mindestens drei über den Kreisumfang der Scheiben gleichmäßig verteilte Erhebungen 8 aufweist. Die bevorzugte Ausführungsform mit drei als Kugelabschnitten ausgebildeten Erhebungen 8 verhindert das Einbringen von Punktlasten auf die sprödharten Filterringe. Die Scheiben sind so gestapelt und verspannt, dass sie axial fixiert sind und sich zwischen den einzelnen Scheiben jeweils ein definierter Trennspalt 9 zur Abtrennung von Sand- und Gesteinspartikeln ausbildet. In radialer und tangentialer Richtung sind die Ringe jedoch in einem bestimmten Maß gegeneinander beweglich, wodurch ein Spannungsaufbau im Ringstapel durch äußere Belastungen wie Biegung wirkungsvoll reduziert wird.
- zwei Ankopplungselemente 10, 11 (s. Figuren 4 und 5) am oberen und unteren Ende des Ringstapels 6;
- eine Spannvorrichtung zur axialen Verspannung des Ringstapels;
- einen Außenkäfig 5 (s. Figur 1);
- zwei Kupplungselemente 12, 13 (s. Figuren 6 und 7) am oberen und unteren Ende des Sandfiltermoduls zur Verbindung der Sandfiltermodule mit weiteren Komponenten der Förderausrüstung, wie beispielsweise der Filtermodulspitze und den Zwischenmodulen.

### Ringstapel

Die im keramischen Sandfiltermodul eingesetzten ringförmigen Scheiben 7 sind in den Figuren 2a - 2d und 3a - 3d für zwei bevorzugte Ausführungsformen des Sandfiltermoduls dargestellt. Figurenblock 2 zeigt das Design der ringförmigen Scheiben für eine erste Ausführungsform, bei der innen liegende Spannstäbe 14 (s. Figur 6) zur Verspannung des Ringstapels verwendet werden. In einer zweiten Ausführungsform wird der Ringstapel auf einem inneren, perforierten Rohr 15 (s. Figur 7) aufgebaut und verspannt, die dazu verwendeten Ringe zeigt Figurenblock 3.

Die ringförmigen Scheiben sind aus einem sprödharten Werkstoff, vorzugsweise aus einem keramischen Werkstoff gefertigt, der abrasions- und erosionsbeständig ist gegen die Sandund Gesteinspartikel sowie korrosionsbeständig gegen die Fördermedien und die zur Reinigung verwendeten Medien wie beispielsweise Säuren.

Die Abtrennung der Sand- und Gesteinspartikel erfolgt an einem radialen, vorzugsweise sich verjüngenden Spalt 9 (s. Figuren 5 und 6), der sich zwischen zwei aufeinanderliegenden, verspannten Ringelementen bildet. Die Ringelemente sind keramikgerecht bzw. sprödharten Werkstoffen gerecht konstruiert, d. h. Querschnittsübergänge sind ohne Kerben ausgeführt und die Ausbildung von Biegespannungen wird konstruktiv vermieden oder ausgeglichen.

Die Höhe (Dicke) der ringförmigen Scheiben ist abhängig von der geforderten Durchflussrate.

Die ringförmigen Scheiben 7 haben auf ihrer Oberseite 16 mindestens drei über den Kreisumfang der Scheiben gleichmäßig verteilte Erhebungen 8 mit definierter Höhe, mit deren Hilfe die Höhe des Trennspaltes (Spaltweite) eingestellt wird. Die Erhebungen sind keine separat aufgebrachten oder nachträglich angeschweißten Abstandshalter. Sie werden direkt bei der Herstellung während der Formgebung der ringförmigen Scheiben ausgebildet.

Beim Aufeinanderstapeln werden die einzelnen Erhebungen im Stapel fluchtend übereinander positioniert.

Die Erhebungen sind vorzugsweise in Form von Kugelabschnitten ausgebildet, um einen Punktkontakt zwischen gegenüberliegenden ringförmigen Scheiben zu erzielen und flächige Kontakte zu vermeiden.

Die ringförmigen Scheiben haben an ihrer äußeren Umfangsfläche vorzugsweise eine Aussparung / Markierungsnut 17, anhand der die Ringscheiben beim Einbau leichter fluchtend übereinander positioniert werden und somit eine fehlersichere Montage erlaubt wird. Die Markierungsnut ist vorzugsweise abgerundet ausgeformt.

Die Oberseite 16 der ringförmigen Scheiben kann im rechten Winkel zur Scheibenachse oder nach innen abfallend oder nach außen abfallend mit ebener oder gekrümmter Fläche ausgeführt sein.

Die Unterseite 18 der ringförmigen Scheiben kann nach außen oder nach innen abfallend, vorzugsweise nach innen abfallend ausgeführt sein, weiter vorzugsweise ist sie konkav ausgebildet. Eine nach innen abfallende Ausführung ist vorteilhaft in Bezug auf eine verminderte Neigung zum Zusetzen der Trennvorrichtung. Die konkave Ausformung ist auf den Ringboden als ganzes zu verstehen, siehe Figuren 2d und 3d. Hier ist der Ringboden mit einem Radius R ausgeführt.

Die Ringscheiben im Ringstapel sind gegeneinander in radialer und tangentialer Richtung beweglich, wodurch ein Spannungsaufbau im Ringstapel durch äußere Belastungen wie Biegung wirkungsvoll reduziert wird.

Durch die konkave Ausformung des Ringbodens in Kombination mit der Drei-Punkt-Auflage können außerdem mögliche Form- und Maßabweichungen leicht ausgeglichen werden.

Die Querschnittsform der ringförmigen Scheiben ist bevorzugt nicht rechteckig und nicht trapezförmig aufgrund der konkav gewölbten Flächen. Sie hat außerdem keine scharfen Kanten und Querschnittsübergänge.

In einer bevorzugten Ausführungsform sind die Außenkonturen 19 der ringförmigen Scheiben mit einer Fase ausgeführt, wie in Figuren 2d und 3d veranschaulicht. Gemäß einer anderen bevorzugten Ausführungsform können die Kanten auch verrundet sein. Dies stellt einen noch besseren Schutz der Kanten vor der für sprödharte Werkstoffe kritischen Kantenbelastung dar. Die Umfangsflächen (Mantelfächen) der ringförmigen Scheiben sind bevorzugt zylindrisch (eben). Es ist aber auch möglich, die Umfangsflächen nach außen beispielsweise konvex auszuformen, um eine bessere Anströmung zu erzielen.

Die radiale Wandstärke der ringförmigen Scheiben beträgt vorzugsweise mindestens 2 mm, weiter vorzugsweise mindestens 5mm. Die Höhe bzw. Dicke der Scheiben beträgt vorzugsweise 1 bis 20 mm, weiter vorzugsweise 1 bis 10 mm.

Der Außendurchmesser der ringförmigen Scheiben ist kleiner als der innere Durchmesser des Bohrlochs beziehungsweise als der Innendurchmesser des Bohrlochfutterrohres. Er beträgt üblicherweise 50 - 200 mm. Ebenfalls möglich sind kleinere Durchmesser als 50 mm und größere als 200 mm.

Der Innendurchmesser der ringförmigen Scheiben beträgt vorzugsweise weniger als 90%, weiter vorzugsweise weniger als 85% des Außendurchmessers der ringförmigen Scheiben. Alternativ kann die Kontur des Innendurchmessers der ringförmigen Scheiben auch durch ein Vieleck, beispielsweise ein Sechseck, angenähert sein.

Bei der Ausführungsform mit den Spannstäben muss lediglich das Verhältnis zum Außendurchmesser beachtet werden. Bei der Ausführungsform mit dem Spannrohr muss der Innendurchmesser der ringförmigen Scheiben zusätzlich größer als der Durchmesser des innen liegenden, perforierten Rohres sein. Die ringförmigen Scheiben dürfen auf dem inneren Rohr nicht aufliegen. So wird gewährleistet, dass die beim Einbringen ins Bohrloch auftretende Durchbiegung über die Konstruktion des Ringstapels aufgenommen werden kann und ein Bruch der keramischen Elemente vermieden wird.

Bei der Ausführungsform mit den Spannstäben 14 (s. Figur 6) haben die ringförmigen Scheiben zusätzlich an ihrer inneren Umfangsfläche vorzugsweise wenigstens drei Aussparungen / Nuten 20 (s. Figur 2 a), die der Aufnahme der Spannstäbe dienen. Ist die Kontur des Innendurchmessers der ringförmigen Scheiben als Vieleck ausgebildet, können die Aussparungen entfallen, da die Spannstäbe in den Ecken geführt werden können. Diese Aussparungen 20 sind versetzt zu den auf der Oberseite verteilten Erhebungen 8 angebracht In einer bevorzugten Ausführungsform sind an der Umfangsfläche sechs Nuten 20 eingebracht. Die drei Erhebungen 8 auf der Oberseite 16 sind dabei so angeordnet, dass sie sich jeweils in jedem zweiten Zwischenraum zwischen zwei Nuten 20 befinden. Die Aussparungen 20 sind vorzugsweise abgerundet ausgeformt (s. Figur 2 a).

Bei der Ausführungsform mit dem Spannrohr 15 (s. Figur 7) sind keine Aussparungen / Nuten an der inneren Umfangsfläche der ringförmigen Scheiben eingearbeitet.

In der Ausführungsform mit den Spannstäben ermöglichen die Scheiben mittels der Nuten am Innendurchmesser der ringförmigen Scheiben eine sehr einfache Montage. Da die Wandstärke im Bereich der Nuten aber reduziert ist, kann es bei dieser Variante, speziell bei kleinen zur Verfügung stehenden Bohrlochfutterrohr- und Förderrohrdurchmessern, zu einer Reduzierung der Ringstabilität und damit zu Einschränkungen im Einsatz kommen. In der Spannrohr-Variante besitzen die Scheiben dagegen eine nahezu gleichmäßige Wandstärke über den gesamten Kreisumfang und können so auch unter extremen geometrischen Anforderungen eingesetzt werden.

Bei der Ausführungsform mit dem Spannrohr gibt es auf der Unterseite 18 der Ringe zusätzlich mindestens drei Vertiefungen 21, (s. Figur 3 c) in denen die Erhebungen 8 der gegenüberliegenden Oberseite des nächsten Ringsegmentes positioniert werden können. Die Anzahl und der Abstand der Vertiefungen richten sich nach Anzahl und Abstand der Erhebungen auf der Ringoberseite. Die eingebrachten Vertiefungen dienen als Verdrehsicherung der Ringe und unterstützen die Selbstzentrierung der Ringe im Stapel.

Bei der Ausführungsform mit den Spannstäben sind diese Vertiefungen nicht notwendig, da hier die Verdrehsicherung in ausreichendem Maß über die Spannstäbe erfolgt. Es können dennoch Vertiefungen auf der Ringunterseite eingebracht sein. Da diese aber mit Mehraufwand bei der Herstellung verbunden sind, entfallen sie bevorzugterweise.

Bei den Vertiefungen handelt es sich vorzugsweise um parallel zum Radius R verschobene Flächen (s. Figur 3 a). So wird auch hier ein Punktkontakt zu den Erhebungen gewährleistet, und über die Drei-Punkt-Auflage werden mögliche Form- und Maßabweichungen ausgeglichen. Die Vertiefungen können auch in Form von Kugel- oder Zylinderabschnitten ausgebildet sein. Auch eine abgerundete Trapezform oder eine wellenförmige Struktur ist möglich.

Die Spaltweite 9 (s. Figur 4 und 5) wird abhängig von der zu trennenden Sandfraktion gewählt. Am Außendurchmesser ist die Spaltweite am kleinsten, um ein Zusetzen des Ringspaltes zu vermeiden. Die Spaltweite wird eingestellt über die Höhe der Erhebungen auf der Ringoberseite, die Tiefe der Vertiefungen auf der Ringunterseite (wenn vorhanden) und die Form der Ringunterseite, d.h. über den Radius der konkav gewölbten Fläche. Die gewählte Spaltgeometrie gewährleistet, dass die Strömungsvorgänge im Spalt laminar sind und dass der Druckverlust zwischen Außen- und Innendurchmesser gering ist.

Die Trennvorrichtung ist rückspülbar durch flüssige Behandlungsmedien, eventuell eingebrachte Partikel im Trennspalt können so freigespült werden.

Der sprödharte Werkstoff der ringförmigen Scheiben ist vorzugsweise gewählt aus oxidischen und nichtoxidischen keramischen Werkstoffen, Mischkeramiken aus diesen Werkstoffen, keramischen Werkstoffen mit Zusatz von Sekundärphasen, Mischwerkstoffen mit Anteilen von keramischen Hartstoffen und mit metallischer Bindephase, ausscheidungsgehärteten Gusswerkstoffen, pulvermetallurgischen Werkstoffen mit in-situ gebildeten Hartstoffphasen und lang- und / oder kurzfaserverstärkten Keramikwerkstoffen.

Beispiele für oxidische keramische Werkstoffe sind Al₂O₃, ZrO₂, Mullit, Spinell und Mischoxide. Beispiele für nichtoxidische keramische Werkstoffe sind SiC, B₄C, TiB₂ und Si₃N₄. Keramische Hartstoffe sind beispielsweise Carbide und Boride. Beispiele für Mischwerkstoffe mit metallischer Bindephase sind WC-Co, TiC-Fe und TiB₂-FeNiCr. Beispiele für in-situ gebildet Hartstoffphasen sind Chrom-Carbide. Ein Beispiel für faserverstärkte Keramikwerkstoffe ist C-SiC.

Die oben genannten Werkstoffe zeichnen sich dadurch aus, dass sie härter sind als die typischerweise vorkommenden Gesteinspartikel, das heißt die HV- oder HRC-Härtewerte dieser Werkstoffe liegen über den entsprechenden Werten des umgebenden Gesteins. Für die keramischen Sandfiltermodule geeignete Werkstoffe besitzen HV-Härtewerte größer 15 GPa, bevorzugt größer 23 GPa.

Alle diese Werkstoffe zeichnen sich gleichzeitig dadurch aus, dass sie eine größere Sprödigkeit als typische ungehärtete Stahllegierungen haben. In diesem Sinne werden diese Werkstoffe hierin als "sprödhart" bezeichnet.

Zusätzlich besitzen alle diese Werkstoffe eine sehr hohe Verformungsbeständigkeit, die sich in ihrem Elastizitätsmodul widerspiegelt. Die hohe Steifigkeit wirkt sich positiv auf das Abrasionsverhalten der Werkstoffe aus. Ein Abschälen von Material und ein plastisches Verformen wie bei Metallen ist hier nicht möglich.

Der Aufbau des Sandfiltermoduls wird ebenfalls positiv durch den hohen Widerstand gegen Verformung beeinflusst. Die Ringscheiben aus diesen Werkstoffen müssen nicht durch Stege auf einem Innenrohr abgestützt werden, um ihre Stabilität im Stapel und zueinander zu erhöhen. Sie können freistehend aufgebaut sein. Sobald sie axial verspannt sind, bilden sie einen sehr stabilen Trennspalt aus, der eine geringe Toleranzbreite aufweist, die lediglich durch die Fertigungstoleranz der Ringe und nicht durch Materialverformbarkeit bedingt ist. Auch bei schlagartigen Belastungen verformen sie nicht, die eingestellte Trennspaltweite bleibt beibehalten.

Zusätzlich kann sich an den starren Ringelementen ein sehr stabiler, homogener Filterkuchen des einströmenden Sandes bilden.

Für die keramischen Sandfiltermodule geeignete Werkstoffe besitzen Elastizitätsmoduli größer 200 GPa, bevorzugt größer 350 GPa.

Vorzugsweise werden Werkstoffe mit einer Dichte von mindestens 90%, weiter vorzugsweise mindestens 95%, der theoretischen Dichte eingesetzt, um möglichst hohe Härtewerte und hohe Abrasions- und Korrosionswiderstände zu erzielen. Vorzugsweise werden als sprödharter Werkstoff gesintertes Siliciumcarbid (SSiC) oder Borcarbid eingesetzt. Diese Werkstoffe sind nicht nur abrasionsbeständig, sondern auch korrosionsbeständig gegenüber den üblicherweise für das Freispülen der Trennvorrichtung und die Stimulation des Bohrlochs verwendeten Behandlungsflüssigkeiten wie Säuren, z.B. HCl, Laugen, z.B. NaOH, oder auch Wasserdampf.

Besonders geeignet sind beispielsweise SSiC-Werkstoffe mit feinkörnigem Gefüge (mittlere Korngröße < 5 µm), wie sie beispielsweise unter dem Namen EKasic^{®} F und EKasic^{®} F plus von ESK Ceramics GmbH & Co. KG vertreiben werden. Außerdem können aber auch grobkörnige SSiC-Werkstoffe eingesetzt werden, beispielsweise mit bimodalem Gefüge, wobei vorzugsweise 50 bis 90 Vol.-% der Korngrößenverteilung aus prismatischen, plättchenförmigen SiC-Kristalliten einer Länge von 100 bis 1500 µm besteht und 10 bis 50 Vol.-% aus prismatischen, plättchenförmigen SiC-Kristalliten einer Länge von 5 bis weniger als 100 µm (EKasic^{®} C von ESK Ceramics GmbH & Co. KG).

Die Herstellung der ringförmigen Scheiben ist mittels pulvermetallurgischer oder keramischer Verfahren in einer automatisierten Mengenfertigung möglich. Die ringförmigen Scheiben können im so genannten Net-Shape-Prozess, bei dem die Ringscheiben (inklusive Erhebungen) aus Pulvern endkonturnah gepresst werden, hergestellt werden. Eine aufwändige mechanische Bearbeitung der Ringscheiben ist nicht erforderlich. Die bei einem Sinterprozess teilweise nicht vermeidbaren Form- und Maßabweichungen bei den einzelnen Ringscheiben sind bei einem erfindungsgemäßen Aufbau der Trennvorrichtung tolerierbar.

Die Ringscheiben aus sprödharten Werkstoffen werden zusammen mit den Ankopplungselementen als Ringstapel von beliebiger Höhe montiert. Die Ringstapelhöhe und somit die Sandfiltermodullänge orientiert sich an den bohrungsbedingten Durchmesseranforderungen, den sich ergebenden Lasten, der geforderten Biegung und der Tragfähigkeit der metallischen Spannkonstruktion. Eine bevorzugte Höhe des Ringstapels bzw. der Filterlänge beträgt 1000 mm.

### Ankopplungselemente

Die Figuren 4 a - 4 c und 5a - 5 c zeigen erfindungsgemäße Ringstapel 6 mit den Ankopplungselementen 10 und 11. Die Figuren 4 a - 4 c zeigen die Ausführungsform mit den Spannstäben 14 (s. Figur 6). Die Figuren 5 a - 5 c zeigen die Ausführungsform mit dem inneren Spannrohr 15 (s. Figur 7). Die Figuren 4a und 5a sind Draufsichten auf das obere Ankopplungselement 10. Die Figuren 4b, 4c, 5b und 5c sind jeweils Querschnittsansichten entlang jeweils der Linie B-B in den Figuren 4a und 5a bzw. entlang jeweils der Linie A-A in den Figuren 4 a und 5 a.

Die Ankopplungselemente bilden jeweils die stirnseitigen, seitlichen Abschlüsse des Ringstapels, über die der Ringstapel an der Spannvorrichtung ankoppelt. Sie sind so gestaltet, dass die Spannkräfte gleichmäßig auf den Ringstapel übertragen werden.

Die Ankopplungselemente sind vorzugsweise aus demselben Werkstoff wie die Ringe hergestellt. Alternativ können aber auch korrosionsbeständige Stähle und Kunststoffe wie beispielsweise Fluorelastomere oder PEEK (Polyetherketon) eingesetzt werden.

Die obere Fläche des oberen Ankopplungselementes 10, die zur Spannvorrichtung gerichtet ist, hat vorzugsweise eine ebene / flache Oberfläche. Die zum Ringstapel gerichtete Fläche, also die Unterseite des Ankopplungselementes 10, ist vorzugsweise mit Radius ausgeführt, d.h. wie die Ringelemente konkav. Die äußere Umfangsfläche hat vorzugsweise eine umlaufende Nut 22 (Figuren 4 und 5) zur Aufnahme eines Dichtrings (O-Ring) 23 (in Figuren 8 a und 9 a) sowie vorzugsweise eine Aussparung / Markierungsnut 24 (Figuren 4 und 5) zur Positionierung der Ankopplungselemente im Bezug zu den Ringelementen. Die Markierungsnut 24 ist vorzugsweise abgerundet ausgeformt.

Die untere Fläche des unteren Ankopplungselementes 11, die zur Spannvorrichtung gerichtet ist, hat vorzugsweise eine ebene / flache Oberfläche. Die zum Ringstapel gerichtete Fläche, also die Oberseite des Ankopplungselementes 11, hat mindestens drei über den Kreisumfang der Scheiben gleichmäßig verteilte Erhebungen. Die äußere Umfangsfläche hat vorzugsweise eine umlaufende Nut 22 zur Aufnahme eines Dichtrings (O-Ring) 23 (in Figuren 8 a und 9 a) sowie vorzugsweise eine Aussparung / Markierungsnut 24 zur Positionierung der Ankopplungselemente im Bezug zu den Ringelementen. Die Markierungsnut 24 ist vorzugsweise abgerundet ausgeformt.

Der Innendurchmesser der Ankopplungselemente entspricht dem der Ringelemente. Der Außendurchmesser der Ankopplungselemente ist vorzugsweise gleich oder größer als derjenige der Ringscheiben (s. Figuren 4 bzw. 5). Bedingt durch die geometrischen Gegebenheiten kann es konstruktiv allerdings erforderlich werden, dass der Außendurchmesser geringfügig kleiner als der Außendurchmesser der Ringscheiben ausfällt. Dies ist jedoch nur möglich, wenn die kleinste Wandstärke 2mm nicht unterschreitet und die Bauteil- und Handhabungsstabilität nicht gefährdet ist.

Bei der Ausführungsform gemäß Figur 4 mit den Spannstäben 14 sind zusätzlich an der inneren Umfangsfläche der Ankopplungselemente 10 und 11 vorzugsweise wenigstens drei Aussparungen / Nuten 25 vorgesehen, die der Aufnahme der Spannstäbe dienen. Diese Aussparungen sind versetzt zu den auf der Oberseite der Ringscheiben verteilten Erhebungen angebracht. In einer bevorzugten Ausführungsform sind an der inneren Umfangsfläche sechs Nuten 25 eingebracht. Die drei Erhebungen auf der Oberseite sind dabei so angeordnet, dass sie sich jeweils in jedem zweiten Zwischenraum zwischen zwei Nuten befinden. Die Aussparungen 25 sind vorzugsweise abgerundet ausgeformt (s. Figur 4 a).

Bei der Ausführungsform gemäß Figur 5 mit dem Spannrohr 15 sind keine Aussparungen / Nuten an der inneren Umfangsfläche eingearbeitet.

Die Toleranzen der beiden Ankopplungselemente 10, 11 sind enger gewählt als die der Ringscheiben, um die sprödharten Komponenten optimal an die metallischen Komponenten der Spannvorrichtung anzukoppeln; im Gegensatz zu den unbearbeiteten (as-sintered) Ringscheiben müssen die Ankopplungselemente mechanisch bearbeitet werden.

In einer alternativen Ausführungsform ist die obere Fläche des oberen Ankopplungselementes 10 und / oder die untere Fläche des unteren Ankopplungselementes 11 nicht eben / flach sondern als Federsitz ausgebildet. Auf diese Weise werden die Druckfedern direkt aufgenommen und zusätzlich gegen das Fördermedium geschützt.

### Spannvorrichtung zur axialen Verspannung des Ringstapels

Die Ringscheiben werden zusammen mit den Ankopplungselementen als Ringstapel von beliebiger Höhe montiert und mittels der Spannvorrichtung in sich fixiert.

Aufgabe der Spannvorrichtung ist es, die axial aufeinander gestapelten Ringelemente in sich zu verspannen und den zwischen den einzelnen Scheiben gebildeten Trennspalt definiert einzustellen. Die Weite des Trennspaltes hat vorzugsweise einen Wert im Bereich von 0,05 - 1 mm, weiter vorzugsweise 0,05 - 0,5 mm.

Der Ringstapel ist im erfindungsgemäßen Sandfiltermodul über die Spannvorrichtung lediglich in sich selbst fixiert, das Sandfiltermodul benötigt keine zusätzliche mechanische Stütze. Es ist beispielsweise nicht auf einem inneren Förderrohr befestigt, das das Eigengewicht von Ringstapel und Spannvorrichtung und gegebenenfalls weiteren Kupplungselementen, Zwischenmodulen und / oder der Filtermodulspitze, trägt. Aus diesem Grund muss die Spannvorrichtung die aus dem Eigengewicht resultierenden Zuglasten aufnehmen können.

Die Spannvorrichtung besteht vorzugsweise aus einem oberen und unteren Spannsatz sowie einem oder mehreren Spannelementen, die die Spannsätze verbinden und entlang des inneren Umfangs des Ringstapels verlaufen. In den bevorzugten Ausführungsformen kann das Spannelement beispielsweise als Spannrohr 15 (Figur 7) realisiert sein oder durch mindestens drei gleichmäßig verteilte Spannstäbe 14 (Figur 6). Der Spannsatz besteht aus Spannbuchse 26, Druckfedern 27 (beides in Figur 6 und 7) und Spannmuttern 28 (in der Ausführungsform mit den Spannstäben, Figur 6) bzw. Spannring 29 (in der Ausführungsform mit dem Spannrohr, Figur 7).

Die Spannvorrichtung ermöglicht eine kontrollierte und gleichmäßige Krafteinleitung auf die Ankopplungselemente und damit auf den Ringstapel. Dies wird zu einem Großteil durch die mindestens drei gleichmäßig verteilten Druckfedern 27 erreicht. In einer bevorzugten Ausführungsform liegen sechs gleichmäßig verteilte Druckfedern 27 vor.

Durch die Druckfedern 27 können zusätzlich unterschiedliche thermische Ausdehnungen der verschiedenen Materialien sowie durch Fertigungstoleranzen schwankende Ringscheibenhöhen ausgeglichen werden. Dadurch wird eine über die Lebenddauer gleichmäßige Lastverteilung erreicht. Eine gleichmäßige Lastverteilung ist wichtig, da ansonsten ein erhöhtes Bruchrisiko für die keramischen Ringelemente besteht.

Die Druckfedern sind vorzugsweise aus korrosionsbeständigem Stahl, beschichtetem Stahl oder korrosionsbeständigem Elastomer wie beispielsweise Gummi oder Viton gewählt.

Die Spannelemente sind vorzugsweise aus Stahl, weiter vorzugsweise aus korrosionsbeständigem Stahl, gefertigt. Da die Spannelemente im Innerraum des Ringstapels aus sprödhartem Werkstoff verlaufen, werden sie durch ihn vor Abrasion geschützt und damit die Verspannung innerhalb des Sandfiltermoduls über dessen gesamte Lebensdauer gewährleistet.

In einer bevorzugten Ausführungsform ist das Spannelement als Spannrohr 15 (Figuren 7 und 9) realisiert, wobei dieses über Durchflussöffnungen zur Förderung von Öl-, Wasser- und Gasgemischen oder deren Einzelkomponenten aus Tiefbohrungen verfügen muss. Dabei kann es sich um ein perforiertes oder geschlitztes Rohr oder ein zylindrisches Lochblech handeln. Die Form, Anordnung und Anzahl der Durchflussöffnungen wird zum einen durch die geforderte Durchflussmenge und zum anderen durch die gewünschte Zug- und Torsionsfestigkeit des Spannrohres bestimmt. In der bevorzugten Ausführungsform in Figur 9a sind die Durchflussöffnungen als abgerundete Schlitze 41 ausgeformt. Sie sind nur im Bereich der Ringscheiben ins Spannrohr eingebracht, ab den Ankopplungssegmenten besteht die Umfangsfläche aus Vollmaterial. An der oberen und unteren Umfangsfläche des Spannrohres 15 befindet sich vorzugsweise jeweils ein Außengewinde 30 zur Befestigung am Spannring.

Alternativ zu einem Spannrohr mit Durchflussöffnungen kann auch ein grobmaschiges Sieb oder ein steifes Drahtgeflecht als Rohr aufgebaut und verwendet werden.

Der Außendurchmesser des Spannrohres 15 ist kleiner als der Innendurchmesser der ringförmigen Scheiben, so dass ein Spalt zwischen Spannrohr und Ringstapel vorhanden ist. Die ringförmigen Scheiben dürfen auf dem Spannrohr nicht aufliegen, damit äußere Belastungen wie Biegung nicht durch Lasteinleitung vom metallischen Spannrohr auf die Ringe übertragend werden. Um dies sicherzustellen werden Abstandshalter 31 (Figuren 9b und 9c) aus einem elastischen, komprimierbaren Polymerwerkstoff zwischen Spannrohr und Ringstapel eingebracht. Dabei kann es sich um ein gewickeltes Polymerband, Polymerringe oder Polymerleisten handeln. Vorzugsweise werden mindestens 3 jeweils um 120° gegeneinander versetzte, die gesamte Länge des Ringstapels und der Ankopplungselemente abdeckende Polymerleisten eingesetzt, wodurch die Ringscheiben zusätzlich auf dem Spannrohr zentriert werden.

In einer weiteren bevorzugten Ausführungsform sind mehrere Spannelemente in Form von Spannstäben 14 (Figuren 6 und 8), die gleichmäßig über den inneren Umfang des Ringstapels verteilt sind, vorhanden. Die Spannstäbe können in den Aussparungen / Nuten 20 der Ringscheiben aufgenommen werden und entsprechen in ihrer Anzahl immer der Anzahl der Aussparungen / Nuten 20. Vorzugsweise gibt es wenigstens drei Spannstäbe, weiter vorzugsweise sechs Spannstäbe. Die Anzahl der Spannstäbe wird abhängig von der geforderten Spannung auf den Ringstapel und das Aufnahmevermögen für aus dem Eigengewicht resultierenden Zuglasten der Module gewählt.

Die Spannstäbe 14 können mit runder oder ellipsoider Querschnittsfläche ausgeführt sein. Zur Erhöhung des Materialquerschnittes und damit der Zug- sowie Torsionsfestigkeit sind die Spannstäbe vorzugsweise als Profilstäbe 32 (Figuren 8b und 8c) ausgeführt. Die Querschnittsfläche der Profilstäbe kann beispielsweise dem eines Kreissegments entsprechen oder wie in der bevorzugten Ausführungsform in den Figuren 8b oder c einer Kombination aus Ring- und Kreissegmenten.

Die Spannstäbe können mit einer Pulverbeschichtung versehen werden, um ein direktes Aufliegen des Stahlwerkstoffs der Stäbe auf den keramischen Ringelementen zu vermeiden.

An den beiden Enden der Spannstäbe muss die Verbindung mit den Spannmuttern möglich sein. In der dargestellten bevorzugten Ausführungsform (Figur 8 a) erstreckt sich der Profilquerschnitt daher nicht über die gesamte Länge der Spannstäbe, sondern geht im Bereich der Spannbuchsen in eine runde Querschnittsfläche 33 (Figur 8 a) über. Genaugenommen wird das Kreissegment des Profils in runder Querschnittsfläche verlängert. Am oberen und unteren Ende der Spannstäbe befindet sich jeweils ein Gewinde 34 (Figur 8 a) zur Befestigung der Spannmuttern.

Die Spannbuchse dient zum einen als Druckfedersitz und hat Innenführungen 35 (Figuren 8 a, 8 c, 9 a) zur Aufnahme der Druckfedern, zum anderen ermöglicht sie die Verspannung über das Spannelement / die Spannelemente. Die Spannvorrichtung wird nach außen, d.h. zwischen Spannrohr und Ankopplungselement mittels O-Ringen abgedichtet (23 in Figur 9 a). Die Spannbuchse ist vorzugsweise aus Stahl, weiter vorzugsweise aus korrosionsbeständigem Stahl, gefertigt.

Die Spannbuchsen werden für die beiden bevorzugten Ausführungsformen der Spannelemente unterschiedlich ausgeführt. Bei der Ausführungsform, in der das Spannelement als Spannrohr realisiert ist, ist die Spannbuchse zylindrisch aufgebaut (Figur 9 a). An der äußeren Umfangsfläche vorbei wird der Außenkäfig geführt, an der inneren Umfangsfläche vorbei läuft das Spannrohr. An der zum Spannring gerichteten Fläche befindet sich vorzugsweise eine umlaufende Nut zur Aufnahme eines Dichtrings (O-Ring, 36, Figur 9 a).

Bei der Ausführungsform mit den Spannstäben ist die Spannbuchse an der inneren Umfangsfläche zylindrisch, außen lassen sich drei Bereiche unterscheiden: eine äußere Führung 37 (Figur 8 a) zur Aufnahme des Außenkäfigs, eine Vertiefung 38 (Figur 8 a) zur Aufnahme eines O-Ringes sowie ein Gewinde 39 zur Befestigung am Kupplungselement. Zusätzlich sind in die Spannbuchse bei dieser Ausführungsform Durchgangsbohrungen 40 (Figur 8 c) zur Durchführung der Zugstäbe eingebracht. Die Bohrungen sind auf der zu den Spannmuttern ausgerichteten Seite als Rundbohrungen ausgeführt, auf der zu den Ankopplungselementen ausgerichteten Seite besitzen sie ein Profil, das das Profil der Spannstäbe aufnehmen kann.

Bei der Ausführungsform mit Spannrohr wird zum Verspannen vorzugsweise ein Spannring (29 in Figur 9 a) verwendet. Dieser ist an der inneren Umfangsfläche zylindrisch und hat zur Seite des Ringstapels hin eine Vertiefung mit Innengewinde 42 zur Verschraubung mit dem Spannrohr. Außen lassen sich drei Bereiche unterscheiden: eine äußere Führung 43 zur Aufnahme des Außenkäfigs, eine Vertiefung 44 zur Aufnahme eines O-Ringes sowie ein Gewinde 45 zur Befestigung am Kupplungselement.

Das Verspannen des Ringstapels erfolgt parallel zur Montage.

Über die Verschraubung von oberem Spannring mit Spannrohr kann der Ringstapel definiert verspannt werden. Da Spannring und Spannbuchse keine Verbindung eingehen, wird sichergestellt, dass beim Verspannen keine Last von den Druckfedern auf die Ankopplungselemente übertragen wird und diese unbeschädigt bleiben.

Die Fixierung der Spannstäbe bzw. des Spannrohrs erfolgt bevorzugt über Spannmuttern bzw. einen Spannring, da so ein definiertes Anzugsmoment aufgebracht und Längentoleranzen ausglichen werden können. Alternative Befestigungsarten zu Gewinde und Spannmutter stellen die Kombinationen aus Nut und Sicherungsring sowie Senkbohrung und Madenschraube dar. Auch eine Befestigung mittels Schweißen, Verklemmen oder Einschrumpfen ist möglich.

Bei der Ausführungsform mit Spannstäben wird der Ringstapel mit Hilfe der in gewissem Maß flexiblen Spannstäbe im Vergleich zur Ausführungsform mit Spannrohr flexibler verspannt. Zug- und Torsionsfestigkeit sind zwar bei der Ausführungsform mit Spannrohr höher, durch den Profilquerschnitt der Spannstäbe ist aber eine ausreichende Zugfestigkeit zum Tragen der Eigenlast gewährleistet. Die Spannstäbe besitzen genügend Festigkeit, um ein großflächiges Verdrehen der Konstruktion zu verhindern. Kleinere Verformungen sind allerdings möglich und erlauben den Ringen im Ringstapel sich in radialer und tangentialer Richtung in bestimmtem Maß zu bewegen. Somit kann ein Spannungsaufbau im Ringstapel durch Biegung wirkungsvoller reduziert werden als in der Ausführungsform mit Spannrohr.

Alternativ zu den beschriebenen, bevorzugten Ausführungsformen des Sandfiltermoduls ist insbesondere für die Ausführungsform mit Spannrohr eine weitere Ausführungsform denkbar, bei der Spannvorrichtung und Kupplungselement einseitig 46 (Figur 7) oder beidseitig kombiniert sind. Bei der kombinierten Ausführung von Spannvorrichtung und Kupplungselement ist es weiterhin möglich, auf den Spannring zu verzichten. In diesen Fällen ist die Funktionstrennung der einzelnen Komponenten aufgehoben, das Verspannungsprinzip kann aber weitestgehend übernommen werden.

### Außenkäfig

Das erfindungsgemäße Sandfiltermodul ist vorzugsweise gegen Beschädigungen beim Einbau wie etwa Schlagbelastung oder Reibung am Bohrlochfutterrohr sowie beim Anfahren der Förderung durch schnell anströmende Gesteinspartikel durch einen frei durchströmbaren Außenkäfig 5 geschützt (Figur 1).

Dieser kann beispielsweise als grobmaschiges Sieb und vorzugsweise als Lochblech ausgeführt sein. Als Material wird vorzugsweise Stahl, weiter vorzugsweise korrosionsbeständiger Stahl, verwendet. Alternativ ist aber auch der Einsatz faserverstärkter Polymerwerkstoffe denkbar, da hier die Lastaufnahmefähigkeit und der Widerstand gegen Torsions- und Biegemomente anforderungsgemäß eingestellt werden kann.

Der Außenkäfig liegt lose eingeklemmt im Außendurchmesser der Spannvorrichtung auf, kann jedoch zur Versteifung der Trennvorrichtung gegen Biege- und Torsionsmomente sowie Zug- und Druckspannungen auch mit der Spannvorrichtung fest verbunden werden. Diese Fixierung ist beispielsweise über Kleben, Verschrauben, Verstiften oder Aufschrumpfen möglich, vorzugsweise wird der Außenkäfig mit der Spannvorrichtung nach der Montage verschweißt.

### Kupplungselemente (zur Verbindung der Sandfiltermodule mit weiteren Komponenten der Förderausrüstung)

Die Kupplungselemente 12, 13 (Figuren 6 und 7) dienen zur Verbindung des verspannten Ringstapels / Sandfiltermoduls mit weiteren Komponenten der Förderausrüstung wie beispielsweise der Filtermodulspitze 2 und Zwischenmodulen. Die einzelnen Sandfiltermodule können über die Kupplungselemente und Zwischenmodule zu beliebig langen Filtersystemen verbunden werden.

Die Kupplungselemente sind vorzugsweise aus Stahl, weiter vorzugsweise aus korrosionsbeständigem Stahl, gefertigt.

Sie besitzen einen mit der Spannvorrichtung identischen Außendurchmesser und sind außen zylindrisch. Zum Zwischenmodul hin zeigen sie vorzugsweise eine äußere, kegelige Keilfläche 47 (Figuren 6 und 7). Die innere Umfangsfläche lässt sich in drei Bereiche gliedern: Im mittleren Bereich ist das Kupplungselement rohrförmig und besitzt eine gleichbleibend dicke Wandstärke. Zur Spannvorrichtung hin ist das Rohr verjüngt und die Wandstärke reduziert. In diesem Bereich findet sich ein Gewinde 48 (Figuren 6 und 7) zur Befestigung an der Spannvorrichtung. Am äußeren Ende ist eine weitere Vertiefung 49 (Figur 7), die einen Dichtring (O-Ring) 50 aufnimmt. An der zum Zwischenmodul gerichteten Seite besitzt die innere Umfangsfläche in der bevorzugten Ausführungsform ein Innengewinde 51 (Figuren 6 und 7). Es ist jedoch auch denkbar, dass das Gewinde als Außengewinde in die äußere Umfangsfläche eingearbeitet ist.

Aus Platzgründen sind Kupplungselemente, die an eine Filtermodulspitze 2 anschließen, in der Regel kürzer ausgelegt als solche, die Zwischenmodule aufnehmen. Alternativ zu einer Ausführung mit Innengewinde ist hier auch eine Ausführung mit Innenkonus 52 (Figuren 6, 7 und 10) und mindestens einer umlaufenden Nut 53, 54 (Figuren 6, 7 und 10) zur Aufnahme eines Dichtrings (O-Ring) 55 (Figuren 6, 7 und 10) oder eines Sprengringes 56 (Figuren 6, 7 und 10) möglich.

Die Länge der Kupplungselemente; die Zwischenmodule aufnehmen, ist unkritisch und vorzugsweise eher länger zu wählen, da die Kupplungselemente und Zwischenmodule je nach gewählter Ausführungsform und damit Steifigkeit der Spannvorrichtung zusätzlich zur Aufnahme äußerer Belastungen wie Biegung und der aus dem Eigengewicht resultierenden Zuglasten beitragen müssen.

Alternativ zu der beschriebenen bevorzugten Ausführungsform des Sandfiltermoduls mit zwei Kupplungselementen ist insbesondere bei der Spannvorrichtung mit Spannrohr eine weitere Ausführungsform denkbar, bei der Spannvorrichtung und Kupplungselement am oberen und/oder am unteren Ende des Sandfiltermoduls miteinander kombiniert sind (46 in Figur 7). In diesen Fällen ist die Funktionstrennung der einzelnen Komponenten aufgehoben, das Kupplungsprinzip kann aber weitestgehend übernommen werden.

### Schutzummantelung

Die äußere, kegelige Keilfläche der Kupplungselemente sowie die Zwischenmodule werden vorzugsweise durch eine oder mehrere Schutzummantelungen 4 (Figur 1) gegen Verschleiß, hervorgerufen durch Abrasion / Erosion durch Sand- und Gesteinspartikel sowie durch Korrosion, geschützt.

Vorzugsweise erfolgt der Verschleißschutz der oben genannten metallischen Bereiche mittels eines Kunststoffüberzuges, beispielsweise mittels eines Schrumpfschlauchs: Es ist jedoch auch möglich, den Verschleißschutz durch (Pulver-)Beschichtungen oder Lackierungen zu erreichen, durch Abdeckmatten oder -folien, die beispielsweise mittels mechanischer Klemmen fixiert werden, oder auch durch Formteile.

Um Beschädigungen der Schutzummantelung beim Einbau zu verhindern, können geeignete Abstandshalter angebracht werden, die z.B. als Gleitnoppen auf dem Lochblech realisiert werden können.

Die Materialien für den Kunststoffüberzug werden vorzugsweise aus der Stoffgruppe der Polyolefine, bevorzugt Polyethylen, Polypropylen und Poly(iso)butylan, gewählt, da diese einerseits einen ausreichenden Widerstand gegen Abrasion / Erosion und Korrosion besitzen und sich andererseits als Schrumpfschlauch applizieren lassen. Andere mögliche Materialien für die Kunststoffüberzüge bzw. Schrumpfschläuche sind PVDF, Viton, PVC und PTFE.

Die Wandstärke der Schrumpfschläuche ist kleiner als 7 mm, typischerweise liegt sie im Bereich von 1 bis 3 mm.

Die Verwendung eines Schrumpfschlauchs hat gegenüber anderen Lösungen folgende Vorteile:
- Es lassen sich dichte, nicht permeable Überzüge realisieren, eine Funktionstrennung durch Beschichtung mit verschiedenen Schrumpfschlauchmaterialien ist möglich. So könnte beispielsweise außen ein Material mit hohem Erosionswiderstand und innen ein Material mit hohem Korrosionswiderstand aufgebracht werden.
- Die Verbindung mit den zu schützenden Bereichen ist formschlüssig. Förder- oder Reinigungsmedien können nicht unter den Überzug "kriechen". Eine zusätzliche Abdichtung des Überzuges ist nicht erforderlich.
- Beliebige Längen können durch (überlappendes) Aneinanderfügen von Schlauchsegmenten geschützt werden.
- Durchmesser- und Querschnittsübergänge, wie hier an den Klemmsätzen, können überwunden werden aufgrund der Schrumpfraten bis zu 3:1 (Durchmesseränderung).
- Die Lösung ist kostengünstig, da kommerziell verfügbare Schrumpfschläuche eingesetzt werden können.

### Filtermodulspitze mit erhöhtern Abrasionsschutz

Das zum unteren Ende des Bohrloches gerichtete, letzte Sandfiltermodul muss verschließbar sein. Dies wird in der Praxis durch Filtermodulspitzen 2 (sogenannte Bull plugs) (Figur 1) realisiert. Durch sie soll gewährleistet werden, dass die Förderung von Öl-, Wasser- und Gasgemischen oder deren Einzelkomponenten aus der Tiefbohrung immer über die Filtermodule läuft und der im Bohrloch vorhandene Sand am Filtermodul zurückgehalten wird. Zusätzlich ist es aber notwendig, dass die Filtermodulspitze bei Bedarf wieder geöffnet oder abgetrennt werden kann. Dies ist beispielsweise über das Absprengen der Filtermodulspitze möglich. Häufig werden auch Lanzen eingesetzt, die durch das Innere der Sandfiltermodule eingeführt werden und mit hoher Wucht die Filtermodulspitze herausstoßen.

Filtermodulspitzen werden dazu vorzugsweise mit einem schlagelastischen Werkstoff ausgeführt. Im Stand der Technik werden häufig metallischen Werkstoffe verwendet. Besonders geeignet sind aber auch Polymerwerkstoffe, vorzugsweise hochelastische Polymerwerkstoffe, die eine effektive Reduzierung der Stossbelastungen ermöglichen. Durch ihre hohe Elastizität und der damit verbundenen niedrigen Härte sind alle diese Werkstoffe einem starken abrasiven Abtrag durch Sand- oder Gesteinspartikel ausgesetzt.

Der Einsatz der erfindungsgemäßen abrasionsbeständigen und damit langlebigen Sandfiltermodule würde durch diese abrasive Beschädigung bzw. Zerstörung der Filtermodulspitze beendet. Daher werden in Kombination mit keramischen Sandfiltermodulen bevorzugt Filtermodulspitzen mit erhöhtem Abrasionsschutz eingesetzt. Dieser kann beispielsweise über das Einlegen einer Verschleißschutzplatte 57 (Figur 10) in die Filtermodulspitze realisiert werden. Die Verschleißschutzplatte ist aus einem sprödharten Werkstoff, vorzugsweise aus demselben Werkstoff wie die Ringe hergestellt. Nach Abrasion der weichen Spitze im Förderbetrieb verhindert die Verschleißschutzplatte einen weiteren abrasiven Abtrag durch Sand- oder Gesteinspartikel.

Alternativ zum Einsatz einer Verschleißschutzplatte kann die Filtermodulspitze auch mit einem Verschleißschutzkern aus sprödhartem Werkstoff gefertigt sein. In diesem Fall muss die Spitze aber mit einer vorzugsweise polymeren Schutzschicht zur Abfederung von Stößen während des Einbringens ins Bohrloch versehen werden.

Eine bevorzugte Ausführung der Filtermodulspitze 2 mit erhöhtem Abrasionsschutz ist in Figur 10 beschrieben. Sie ist als Vollmaterial ausgeführt und besteht im Wesentlichen aus zwei Bereichen. Im hinteren, dem Sandfiltermodul zugewandten Bereich hat sie die Form eines Zylinders; im vorderen Bereich läuft sie spitz zu. Im Übergang der beiden Bereiche ist eine umlaufende Nut 58 zur Aufnahme eines Sprengringes 56 ausgebildet.

Die Filtermodulspitze wird über diesen Sprengring in das Kupplungselement eingepresst. Alternativ kann die Befestigung am Kupplungselement auch über eine Schnappverbindung oder über Aufschrumpfen realisiert sein.

Die Verschleißschutzplatte 57 ist in der keramikgerechten Ausführungsform vorzugsweise nicht komplett zylindrisch, sondern zur Filtermodulspitze hin konisch zulaufend. So kann sie über eine Konus/Konus-Verbindung 52 im Kupplungselement fixiert werden. Zur Erhöhung der Befestigungsstabilität kann ein Dichtring 55 zwischen Verschleißschutzplatte und der Nut 53 des Kupplungselementes verlaufen. Zusätzlich befindet sich zwischen der Verschleißschutzplatte und den Spannelementen ein Abstandsring 59, der verhindert, dass die Verschleißschutzplatte bei Stoßbelastungen gegen die Spannvorrichtung prallen kann. Diese Konstruktion erlaubt neben einer einfachen Montage auch das Ausstoßen der Spitze durch Druckstoß oder Lanze. Über die Größe des Konuswinkels kann die Auspresskraft variiert werden.

Alternativ kann die Verschleißschutzplatte auch mit Formhinterschnitt durch Spreng- oder O-Ring fixiert werden.

In einer weiteren Ausführungsform können Filtermodulspitze und Kupplungselemente auch kombiniert sein.

### Mehrlagiger Filteraufbau

Bei metallischen Filtergeweben gemäß Stand der Technik sind mehrlagige Filtergewebe üblich und notwendig zum Schutz des Feinfilters. Durch die mehrlagige Gewebeanordnung erhöht sich der Durchströmungswiderstand. Mehrlagige Gewebe neigen auch zur Verstopfung durch Ablagerung von Sanden in den Hohlräumen, und somit zu weiter erhöhtem Durchströmungswiderstand.

Aufgrund der guten Abrasionsbeständigkeit und dem hohen Verformungswiderstand des sprödharten Ringstapels können die erfindungsgemäßen keramischen Sandfiltermodule einlagig ausgeführt und direkt mit dem Förderstrom beaufschlagt werden.

Zur Verbesserung der Abscheidegrade bei der Förderung von Öl und Gas und für spezifische Filteraufgaben in anderen Bereichen, beispielsweise Feinstfilterung, kann jedoch auch eine Konstruktion als mehrlagiger Filter gewählt werden.

So kann beispielsweise bei der Ausführungsform mit Spannrohr ein zweites Filterelement zwischen das Spannrohr und den Ringstapel eingebracht werden. Dieser Sekundär-Filter kann gemäß dem Stand der Technik als Drahtgewebe, Drahtwicklung, Schlitzfilter, Filtersandpackung oder für die Feinstfilterung auch als Filtergewebe ausgeführt sein. Auch eine Variante mit einem innen liegenden zweiten Ringstapel aus sprödharten Werkstoffen ist in die Konstruktion integrierbar.

Bei der Ausführungsform mit Spannrohr kann bei entsprechender Ausführung, beispielsweise geschlitztes Rohr oder Drahtgewebe, auch das Spannrohr selbst eine Sekundär-Filterfunktion übernehmen.

### Beispiele

Das nachfolgende Beispiel dient der weiteren Erläuterung der Erfindung.

### Beispiel 1: Widerstand gegen Erosion

Zur Ermittlung des erosiven Verschleißes wurden Platten (ca. 75 x 75 x 15 mm) aus Stahl, einer porösen, gesinterten Siliziumcarbid-Keramik und aus feinkörniger, dicht gesinterter Siliziumcarbid-Keramik (SSiC) vom Typ EKasic ® F (ESK Ceramics GmbH & Co. KG) einem Sandstrahlversuch unterzogen. Die Stahlprobe diente dabei als Referenz.

Die Versuche wurden mittels einer Sandstrahlanlage durchgeführt. Als Strahlmedien dienten vier verschiedene Stützmittel, die typischerweise in Offshore-Bohrungen verwandt werden: (1) 100 Mesh Frac Sand, (2) 16/20 Mesh Frac Sand, (3) 20/40 Mesh Frac Sand, (4) 20/40 Mesh Frac Sand High Strength. Der Strahldruck betrug 2 bar und die Strahldauer 2 Stunden, wobei der Strahl quasi punktförmig in einem Winkel von 90° zur Oberfläche aufgebracht wurde. Tiefe und die Weite des Strahleindrucks charakterisieren den erosiven Verschleiß (s. Tabelle 1).

Die Versuche zeigen, dass die dicht gesinterte Siliciumcarbid-Keramik im Vergleich zu der porösen, gesinterten Siliciumcarbid-Keramik sowie konventionellen Stählen deutlich beständiger ist gegenüber erosivem Verschleiß. Während die porösen, gesinterten Siliciumcarbid-Platten bereits nach 5 Sekunden ein Loch zeigten, ist bei EKasic® F auch nach zwei Stunden kein messbarer oder allenfalls ein vernachlässigbarer geringer erosiver Verschleiß zu beobachten.

**Tabelle 1: Ergebnisse der Sandstrahlversuche**

| Beispiel | Material | Strahlmittel | Tiefe [mm] | Weite [mm] |
|---|---|---|---|---|
| 1.1 | EKasic® F (SSiC) | 1 | 0,1 | 14 |
| 1.2 | EKasic® F (SSiC) | 2 | nicht messbar | 12 |
| 1.3 | EKasic® F (SSiC) | 3 | nicht messbar | 12 |
| 1.4 | EKasic® F (SSiC) | 4 | 0,2 | 8 |
| 1.5 | Poröses SiC | 1 | 10 | 19 |
| 1.6 | Poröses SiC | 2 | 10 | 16 |
| 1.7 | Poröses SiC | 3 | 10 | 19 |
| 1.8 | Poröses SiC | 4 | 10 | 15 |
| 1.9 | Stahl (Referenz) | 1 | 5,3 | 17 |
| 1.10 | Stahl (Referenz) | 2 | 0,8 | 18 |
| 1.11 | Stahl (Referenz) | 3 | 5,3 | 18 |
| 1.12 | Stahl (Referenz) | 4 | 4,4 | 19 |

### Bezugszeichenliste

- 1: Sandfiltermodul
- 2: Filtermodulspitze
- 3: Zwischenmodul
- 4: Schutzummantelung
- 5: Außenkäfig

- 6: Ringstapel
- 7: ringförmige Scheibe
- 8: Erhebungen
- 9: Trennspalt

- 10: Ankopplungselement
- 11: Ankopplungselement

- 12: Kupplungselement
- 13: Kupplungselement

- 14: Spannstab
- 15: Spannrohr
- 16: Oberseite der Scheibe 7
- 17: Aussparung / Markierungsnut
- 18: Unterseite der Scheibe 7
- 19: Außenkontur mit Fase der Scheibe 7
- 20: Aussparungen / Nuten der inneren Umfangsfläche
- 21: Vertiefungen auf Unterseite 18

- 22: umlaufende Nut der Ankopplungselemente 10, 11
- 23: Dichtungsring (O-Ring)
- 24: Aussparung / Markierungsnut
- 25: Aussparungen / Nuten
- 26: Spannbuchse
- 27: Druckfedern
- 28: Spannmuttern
- 29: Spannring

- 30: Außengewinde
- 31: Abstandshalter

- 32: Profilstäbe
- 33: runde Querschnittsfläche
- 34: Gewinde
- 35: Innenführungen
- 36: O-Ring
- 37: äußere Führung
- 38: Vertiefung
- 39: Gewinde
- 40: Durchgangsbohrungen
- 41: abgerundete Schlitze
- 42: Innengewinde
- 43: äußere Führung
- 44: Vertiefung
- 45: Gewinde
- 46: mit Spannvorrichtung kombiniertes Kupplungselement
- 47: kegelige Keilfläche
- 48: Gewinde
- 49: Vertiefung
- 50: Dichtung / O-Ring
- 51: Innengewinde

- 52: Innenkonus
- 53: umlaufende Nut
- 54: umlaufende Nut
- 55: Dichtung / O-Ring
- 56: Sprengring
- 57: Verschleißschutzplatte
- 58: umlaufende Nut
- 59: Abstandsring

## Patentansprüche

1. Trennvorrichtung zur Abtrennung von Sand- und Gesteinspartikeln, welche sich als integraler Bestandteil einer Förderausrüstung zur Förderung von Flüssigkeiten oder Gasen aus Tiefbohrungen eignet, wobei die Trennvorrichtung mindestens ein keramisches Filtermodul (1) umfasst, wobei das Filtermodul (1) umfasst
a) einen Ringstapel (6) aus sprödharten ringförmigen Scheiben (7), deren Oberseite (16) mindestens drei über den Kreisumfang der Scheiben gleichmäßig verteilte Erhebungen (8) aufweist, wobei die Scheiben (7) so gestapelt und verspannt sind, dass zwischen den einzelnen Scheiben (7) jeweils ein Trennspalt (9) zur Abtrennung von Sand- und Gesteinspartikeln vorhanden ist,
b) ein Ankopplungselement (10) am oberen Ende und ein Ankopplungselement (11) am unteren Ende des Ringstapels (6),
c) eine Spannvorrichtung (14, 15) zur axialen Verspannung des Ringstapels (6),
d) einen Außenkäfig (5) zum mechanischen Schutz des Filtermoduls (1),
e) ein Kupplungselement (12) am oberen Ende und ein Kupplungselement (13) am unteren Ende des Filtermoduls (1) zur Verbindung des Filtermoduls (1) mit weiteren Komponenten der Förderausrüstung.

2. Trennvorrichtung nach Anspruch 1, wobei die Scheiben (7) im Ringstapel (6) so gestapelt und verspannt sind, dass sie gegeneinander in radialer und tangentialer Richtung beweglich sind.

3. Trennvorrichtung nach Anspruch 1 oder 2, wobei die Spannvorrichtung innerhalb des Ringstapels (6) angeordnete Spannstäbe (14) umfasst.

4. Trennvorrichtung nach Anspruch 1 oder 2, wobei die Spannvorrichtung ein innerhalb des Ringstapels (6) angeordnetes Spannrohr (15) umfasst.

5. Trennvorrichtung nach mindestens einem der vorangehenden Ansprüche, wobei diese weiterhin eine oder mehrere Schutzummantelungen (4) umfasst.

6. Trennvorrichtung nach mindestens einem der vorangehenden Ansprüche, wobei diese weiterhin am unteren Ende eine Filtermodulspitze (2) mit erhöhtem Abrasionsschutz umfasst.

7. Trennvorrichtung nach mindestens einem der vorangehenden Ansprüche, wobei die Erhebungen (8) auf der Oberseite (16) der Scheiben (7) in Form von Kugelabschnitten ausgebildet sind.

8. Trennvorrichtung nach mindestens einem der Ansprüche 1 bis 3 und 5 bis 7, wobei die ringförmigen Scheiben (7) an ihrer inneren Umfangsfläche mindestens drei Aussparungen (20) aufweisen, die zur Aufnahme der Spannstäbe (14) dienen.

9. Trennvorrichtung nach mindestens einem der vorangehenden Ansprüche, wobei die ringförmigen Scheiben (7) auf ihrer Unterseite (18) mindestens drei Vertiefungen (21) aufweisen, in welchen die Erhebungen (8) positioniert werden können.

10. Trennvorrichtung nach mindestens einem der vorangehenden Ansprüche, wobei die Oberseite (16) der ringförmigen Scheiben (7) im rechten Winkel zur Scheibenachse ausgebildet ist.

11. Trennvorrichtung nach mindestens einem der vorangehenden Ansprüche, wobei die Unterseite (18) der ringförmigen Scheiben (7) nach außen oder innen abfallend, vorzugsweise nach innen abfallend, weiter vorzugsweise konkav ausgebildet ist

12. Trennvorrichtung nach mindestens einem der vorangehenden Ansprüche, wobei die radiale Wandstärke der ringförmigen Scheiben (7) mindestens 2 mm, vorzugsweise mindestens 5 mm, beträgt.

13. Trennvorrichtung nach mindestens einem der vorangehenden Ansprüche, wobei die Dicke der ringförmigen Scheiben (7) 1 bis 20 mm, vorzugsweise 1 bis 10 mm, beträgt.

14. Trennvorrichtung nach mindestens einem der vorangehenden Ansprüche, wobei der Trennspalt (9) zwischen den einzelnen Scheiben (7) eine Höhe von 0,05-1 mm, vorzugsweise 0,05-0,5 mm, aufweist.

15. Trennvorrichtung nach mindestens einem der vorangehenden Ansprüche, wobei der sprödharte Werkstoff der ringförmigen Scheiben (7) gewählt ist aus oxidischen und nicht oxidischen keramischen Werkstoffen, Mischkeramiken aus diesen Werkstoffen, keramischen Werkstoffen mit Zusatz von Sekundärphasen, Mischwerkstoffen mit Anteilen von keramischen Hartstoffen und mit metallischer Bindephase, ausscheidungsgehärteten Gusswerkstoffen, pulvermetallurgischen Werkstoffen mit in-situ gebildeten Hartstoffphasen und lang- und/oder kurzfaserverstärkten Keramikwerkstoffen.

16. Trennvorrichtung nach mindestens einem der vorangehenden Ansprüche, wobei die sprödharten Werkstoffe der ringförmigen Scheiben (7) HV-Härtewerte ≥ 15 GPa, vorzugsweise ≥ 23 GPa, besitzen.

17. Trennvorrichtung nach mindestens einem der vorangehenden Ansprüche, wobei die sprödharten Werkstoffe der ringförmigen Scheiben (7) Elastizitätsmoduli ≥ 200 GPa, vorzugsweise ≥ 350 GPa, besitzen.

18. Trennvorrichtung nach mindestens einem der vorangehenden Ansprüche, wobei die sprödharten Werkstoffe eine Dichte von mindestens 90%, vorzugsweise mindestens 95%, der theoretischen Dichte aufweisen.

19. Trennvorrichtung nach mindestens einem der vorangehenden Ansprüche, wobei es sich bei dem sprödharten Werkstoff um gesintertes Siliciumcarbid (SSiC) oder Borcarbid handelt.

20. Trennvorrichtung nach mindestens einem der vorangehenden Ansprüche, wobei die Ankopplungselemente (10, 11) an ihrer äußeren Umfangsfläche mindestens eine umlaufende Nut (22) zur Aufnahme eines Dichtrings (23) aufweisen.

21. Trennvorrichtung nach mindestens einem der vorangehenden Ansprüche, wobei der Außendurchmesser der Ankopplungselemente (10, 11) gleich oder größer ist als derjenige der ringförmigen Scheiben (7).

22. Trennvorrichtung nach mindestens einem der vorangehenden Ansprüche, wobei die Ankopplungselemente (10, 11) aus dem selben sprödharten Werkstoff wie die ringförmigen Scheiben (7) hergestellt sind.

23. Trennvorrichtung nach mindestens einem der vorangehenden Ansprüche, wobei die Spannvorrichtung (14, 15) weiterhin einen Spannsatz, umfassend eine Spannbuchse (26), Druckfedern (27) und Spannmuttern (28) für die Spannstäbe (14) oder Spannringe (29) für das Spannrohr (15), umfasst.

24. Trennvorrichtung nach mindestens einem der vorangehenden Ansprüche, wobei die Spannstäbe (14) oder das Spannrohr (15) aus Stahl, vorzugsweise korrosionsbeständigem Stahl, gefertigt sind.

25. Trennvorrichtung nach mindestens einem der vorangehenden Ansprüche, wobei die Kupplungselemente aus Stahl, vorzugsweise aus korrosionsbeständigem Stahl, gefertigt sind.

26. Trennvorrichtung nach mindestens einem der vorangehenden Ansprüche, wobei der Außenkäfig als grobmaschiges Sieb oder als Lochblech ausgebildet ist und vorzugsweise aus Stahl, weiter vorzugsweise aus korrosionsbeständigem Stahl, gefertigt ist.

27. Verwendung einer Trennvorrichtung gemäß mindestens einem der vorangehenden Ansprüche zur Abtrennung von Sand- und Gesteinspartikeln bei einem Verfahren zur Förderung von Flüssigkeiten oder Gasen aus Gesteins- oder Tiefbohrungen.

## Claims

1. Separating device for removing sand and rock particles which is suitable as an integral component part of extraction equipment for the extraction of liquids or gases from deep wells, the separating device comprising at least one ceramic filter module (1), the filter module (1) comprising
a) an annular stack (6) of brittle-hard annular discs (7), the upper side (16) of which has at least three elevations (8) uniformly distributed over the circular circumference of the discs, the discs (7) being stacked and braced in such a way that a separating gap (9) for the removal of sand and rock particles is present in each case between the individual discs (7),
b) a coupling-on element (10) at the upper end and a coupling-on element (11) at the lower end of the annular stack (6),
c) a clamping device (14, 15) for the axial bracing of the annular stack (6),
d) an outer cage (5) for the mechanical protection of the filter module (1),
e) a coupling element (12) at the upper end and a coupling element (13) at the lower end of the filter module (1) for connecting the filter module (1) to further components of the extraction equipment.

2. Separating device according to Claim 1, the discs (7) being stacked and braced in the annular stack (6) in such a way that they are movable with respect to one another in the radial and tangential directions.

3. Separating device according to Claim 1 or 2, the clamping device comprising clamping rods (14) arranged within the annular stack (6).

4. Separating device according to Claim 1 or 2, the clamping device comprising a clamping tube (15) arranged within the annular stack (6).

5. Separating device according to at least one of the preceding claims, said device also comprising one or more protective enclosures (4).

6. Separating device according to at least one of the preceding claims, said device also comprising at the lower end a filter module tip (2) with increased abrasion protection.

7. Separating device according to at least one of the preceding claims, the elevations (8) on the upper side (16) of the discs (7) being given the form of spherical portions.

8. Separating device according to at least one of Claims 1 to 3 and 5 to 7, the annular discs (7) having on their inner circumferential surface at least three clearances (20), which serve for receiving the clamping rods (14).

9. Separating device according to at least one of the preceding claims, the annular discs (7) having on their underside (18) at least three depressions (21), in which the elevations (8) can be positioned.

10. Separating device according to at least one of the preceding claims, the upper side (16) of the annular discs (7) being formed at a right angle to the disc axis.

11. Separating device according to at least one of the preceding claims, the underside (18) of the annular discs (7) being formed sloping down outwards or inwards, preferably sloping down inwards, more preferably formed concavely.

12. Separating device according to at least one of the preceding claims, the radial wall thickness of the annular discs (7) being at least 2 mm, preferably at least 5 mm.

13. Separating device according to at least one of the preceding claims, the thickness of the annular discs (7) being 1 to 20 mm, preferably 1 to 10 mm.

14. Separating device according to at least one of the preceding claims, the separating gap (9) between the individual discs (7) having a height of 0.05-1 mm, preferably 0.05-0.5 mm.

15. Separating device according to at least one of the preceding claims, the brittle-hard material of the annular discs (7) being chosen from oxidic and non-oxidic ceramic materials, mixed ceramics of these materials, ceramic materials with the addition of secondary phases, mixed materials with fractions of ceramic hard materials and with a metallic binding phase, precipitation-hardened casting materials, powder-metallurgical materials with hard material phases formed in situ and long- and/or short-fibre-reinforced ceramic materials.

16. Separating device according to at least one of the preceding claims, the brittle-hard materials of the annular discs (7) having HV hardness values ≥ 15 GPa, preferably ≥ 23 GPa.

17. Separating device according to at least one of the preceding claims, the brittle-hard materials of the annular discs (7) having moduli of elasticity ≥ 200 GPa, preferably ≥ 350 GPa.

18. Separating device according to at least one of the preceding claims, the brittle-hard materials having a density of at least 90%, preferably at least 95%, of the theoretical density.

19. Separating device according to at least one of the preceding claims, the brittle-hard material being sintered silicon carbide (SSiC) or boron carbide.

20. Separating device according to at least one of the preceding claims, the coupling-on elements (10, 11) having on their outer circumferential surface at least one peripheral groove (22) for receiving a sealing ring (23).

21. Separating device according to at least one of the preceding claims, the outside diameter of the coupling-on elements (10, 11) being equal to or greater than that of the annular discs (7).

22. Separating device according to at least one of the preceding claims, the coupling-on elements (10, 11) being produced from the same brittle-hard material as the annular discs (7).

23. Separating device according to at least one of the preceding claims, the clamping device (14, 15) also comprising a clamping set, comprising a clamping bush (36), compression springs (27) and clamping nuts (28) for the clamping rods (14) or clamping rings (29) for the clamping tube (15).

24. Separating device according to at least one of the preceding claims, the clamping rods (14) or the clamping tube (15) being produced from steel, preferably corrosion-resistant steel.

25. Separating device according to at least one of the preceding claims, the coupling elements being produced from steel, preferably from corrosion-resistant steel.

26. Separating device according to at least one of the preceding claims, the outer cage being formed as a coarse-meshed screen or as a perforated plate and preferably being produced from steel, more preferably from corrosion-resistant steel.

27. Use of a separating device according to at least one of the preceding claims for removing sand and rock particles in a process for extracting liquids or gases from wells drilled in rock or deep wells.

## Revendications

1. Dispositif de séparation pour la séparation de particules de sable et de roche qui convient en tant que partie intégrante d'un équipement de transport pour transporter des liquides ou des gaz de forages profonds, sachant que le dispositif de séparation comprend au moins un module de filtre céramique (1), sachant que le module de filtre (1) comprend
a) une pile annulaire (6) de disques annulaires (7) durs et cassants, dont la face supérieure (16) présente au moins trois bossements (8) répartis uniformément sur la circonférence des disques, sachant que les disques (7) sont empilés et serrés de manière à laisser respectivement entre les disques (7) une fente de séparation (9) pour séparer les particules de sable et de roche,
b) un élément d'accouplement (10) à l'extrémité supérieure et un élément d'accouplement (11) à l'extrémité inférieure de la pile annulaire (6),
c) un dispositif de serrage (14, 15) pour le serrage axial de la pile annulaire (6),
d) une cage extérieure (5) pour la protection mécanique du module de filtre (1),
e) un élément de couplage (12) à l'extrémité supérieure et un élément de couplage (13) à l'extrémité inférieure du module de filtre (1) pour relier le module de filtre (1) à d'autres composantes de l'équipement de transport.

2. Dispositif de séparation selon la revendication 1, dans lequel les disques (7) sont empilés et serrés dans la pile annulaire (6) de manière à être mobiles l'un contre l'autre dans le sens radial et tangentiel.

3. Dispositif de séparation selon la revendication 1 ou 2, dans lequel le dispositif de serrage comprend des tiges de serrage (14) disposées à l'intérieur de la pile annulaire (6).

4. Dispositif de séparation selon la revendication 1 ou 2, dans lequel le dispositif de serrage comprend un tube de serrage (15) disposé à l'intérieur de la pile annulaire (6).

5. Dispositif de séparation selon au moins l'une des revendications précédentes, celui-ci comprenant en outre une ou plusieurs enveloppe(s) de protection (4).

6. Dispositif de séparation selon au moins l'une des revendications précédentes, celui-ci comprenant en outre à l'extrémité inférieure, une pointe de module de filtre (2) ayant une protection accrue contre l'abrasion.

7. Dispositif de séparation selon au moins l'une des revendications précédentes, dans lequel les bossements (8) sur la face supérieure (16) des disques (7) ont la forme de segments sphériques.

8. Dispositif de séparation selon au moins l'une des revendications 1 à 3 et 5 à 7, dans lequel les disques annulaires (7) présentent au moins trois évidements (20) sur leur surface d'enveloppe intérieure, qui servent à recevoir les tiges de serrage (14).

9. Dispositif de séparation selon au moins l'une des revendications précédentes, dans lequel les disques annulaires (7) présentent au moins trois renfoncements (21) dans leur face inférieure (18) dans lesquels les bossements (8) peuvent être positionnés.

10. Dispositif de séparation selon au moins l'une des revendications précédentes, dans lequel la face supérieure (16) des disques annulaires (7) est conçue perpendiculairement à l'axe des disques.

11. Dispositif de séparation selon au moins l'une des revendications précédentes, dans lequel la face inférieure (18) des disques annulaires (7) est conçue inclinée vers l'extérieur ou vers l'intérieur, de préférence inclinée vers l'intérieur, et de préférence concave.

12. Dispositif de séparation selon au moins l'une des revendications précédentes, dans lequel l'épaisseur de paroi radiale des disques annulaires (7) mesure au moins 2 mm, de préférence au moins 5 mm.

13. Dispositif de séparation selon au moins l'une des revendications précédentes, dans lequel l'épaisseur des disques annulaires (7) mesure entre 1 et 20 mm, de préférence entre 1 et 10 mm.

14. Dispositif de séparation selon au moins l'une des revendications précédentes, dans lequel la fente de séparation (9) entre les différents disques (7) présente une hauteur de 0,05 à 1 mm, de préférence de 0,05 à 0,5 mm.

15. Dispositif de séparation selon au moins l'une des revendications précédentes, dans lequel le matériau dur et cassant des disques annulaires (7) est sélectionné parmi des matériaux céramiques oxidiques ou non-oxidiques, des céramiques mixtes constituées de ces matériaux, des matériaux céramiques avec un ajout de phases secondaires, des matériaux mixtes avec des parts de matériaux durs céramiques et avec une phase liante métallique, des matériaux de fonte durcis par précipitation, des matériaux de la métallurgie des poudres avec des phases dures formées in-situ, et des matériaux céramiques renforcés de fibres courtes et/ou longues.

16. Dispositif de séparation selon au moins l'une des revendications précédentes, dans lequel les matériaux durs et cassants des disques annulaires (7) possèdent des valeurs de dureté HV ≥ 15 Gpa, de préférence ≥ 23 Gpa.

17. Dispositif de séparation selon au moins l'une des revendications précédentes, dans lequel les matériaux durs et cassants des disques annulaires (7) possèdent des modules d'élasticité ≥ 200 Gpa, de préférence ≥ 350 Gpa.

18. Dispositif de séparation selon au moins l'une des revendications précédentes, dans lequel les matériaux durs et cassants présentent une densité d'au moins 90%, de préférence d'au moins 95%, de la densité théorique.

19. Dispositif de séparation selon au moins l'une des revendications précédentes, dans lequel le matériau dur et cassant est du carbure de silicium (SSiC) fritté ou du carbure de bore.

20. Dispositif de séparation selon au moins l'une des revendications précédentes, dans lequel, dans leur surface périphérique extérieure, les éléments d'accouplement (10, 11) présentent au moins une rainure périphérique (22) destinée à recevoir une bague d'étanchéité (23).

21. Dispositif de séparation selon au moins l'une des revendications précédentes, dans lequel le diamètre extérieur des éléments d'accouplement (10, 11) est égal ou supérieur à celui des disques annulaires (7).

22. Dispositif de séparation selon au moins l'une des revendications précédentes, dans lequel les éléments d'accouplement (10, 11) sont fabriqués à partir du même matériau dur et cassant que les disques annulaires (7).

23. Dispositif de séparation selon au moins l'une des revendications précédentes, dans lequel les dispositifs de serrage (14, 15) comprennent en outre un jeu de serrage, comprenant un manchon de serrage (26), des ressorts de pression (27) et des écrous de serrage (28) pour les tiges de serrage (14) ou des bagues de serrage (29) pour le tube de serrage (15).

24. Dispositif de séparation selon au moins l'une des revendications précédentes, dans lequel les tiges de serrage (14) ou le tube de serrage (15) sont fabriqués en acier, de préférence en acier résistant à la corrosion.

25. Dispositif de séparation selon au moins l'une des revendications précédentes, dans lequel les éléments de couplage sont fabriqués en acier, de préférence en acier résistant à la corrosion.

26. Dispositif de séparation selon au moins l'une des revendications précédentes, dans lequel la cage extérieure est fabriquée en tant que crible à grosses mailles ou en tant que tôle percée et est fabriquée de préférence en acier, de préférence encore en acier résistant à la corrosion.

27. Utilisation d'un dispositif de séparation selon au moins l'une des revendications précédentes pour la séparation de particules de sable et de roche dans un procédé pour le transport de liquides ou de gaz de forages profonds ou de la roche.
